# EUROPÄISCHE PATENTSCHRIFT

(11) **EP 1 301 642 B1**
(45) Veröffentlichungstag und Bekanntmachung des Hinweises auf die Patenterteilung: **09.03.2005**
(21) Anmeldenummer: 01956290.9
(22) Anmeldetag: 21.06.2001
(51) Int. Cl.: C22B 15/14, C22B 9/05

(54) **VERFAHREN UND VORRICHTUNG ZUR VERMINDERUNG DES SAUERSTOFFGEHALTES EINER KUPFERSCHMELZE**
METHOD AND DEVICE FOR REDUCING THE OXYGEN CONTENT OF A COPPER MELT
PROCEDE ET DISPOSITIF POUR REDUIRE LA TENEUR EN OXYGENE D'UN BAIN DE CUIVRE

(30) Priorität: 21.07.2000 DE 10035593
(43) Veröffentlichungstag der Anmeldung: 16.04.2003
(73) Patentinhaber: NORDDEUTSCHE AFFINERIE AG, 20539 Hamburg (DE)
(72) Erfinder: SCHLIEFER, Heinrich, 21220 Seevetal (DE); KHOURY, Alexander, 21444 Vierhöfen (DE); SCHNEIDER, Stefan, 21435 Stelle-Ashausen (DE)
(74) Vertreter: Klickow, Hans-Henning, Dr.-Ing.
(86) Internationale Anmeldenummer: PCT/DE2001/002316
(87) Internationale Veröffentlichungsnummer: WO 2002/008476

(56) Entgegenhaltungen:
- EP-A- 0 992 597
- DE-A- 2 019 538
- FR-A- 1 582 780
- US-A- 2 741 557
- US-A- 2 821 472
- US-A- 5 037 471
- PATENT ABSTRACTS OF JAPAN vol. 002, no. 100 (C-020), 18. August 1978 (1978-08-18) -& JP 53 064617 A (FURUKAWA ELECTRIC CO LTD:THE;OTHERS: 01), 9. Juni 1978 (1978-06-09) & DATABASE WPI Section Ch, Week 7829 Derwent Publications Ltd., London, GB; Class M,Page 25, AN 1978-52075A[25] & JP 53 064617 A (FURUKAWA ELECTRIC CO ET AL), 9. Juni 1978 (1978-06-09)

## Beschreibung

Die Erfindung betrifft ein Verfahren zur Verminderung des Sauerstoffgehaltes einer Kupferschmelze, bei dem im unteren Bereich der Kupferschmelze mindestens ein Spülstein angeordnet wird, aus dem mindestens ein Spülgas austritt, das in der Kupferschmelze aufsteigt.

Die Erfindung betrifft darüber hinaus eine Vorrichtung zur Verminderung des Sauerstoffgehaltes einer Kupferschmelze, die im wesentlichen als ein in sich geschlossenes Behandlungsgefäß bzw. ein geschlossener Behandlungsofen ausgebildet ist und in dem die Kupferschmelze mittels elektrischem Strom temperiert und/oder durchmischt werden kann.

Es sind bereits viele Verfahren bekannt, Kupfer und seine Legierungen mit sehr niedrigen Verunreinigungsgehalten, beispielsweise kleiner als 50 ppm, und/oder mit sehr niedrigen Sauerstoffgehalten, beispielsweise kleiner als 5 ppm, herzustellen. In der Technologie werden ähnliche Verfahren auch für andere Metalle (z.B. bei Aluminium und Eisen) verwendet.

Die Zielsetzung der unterschiedlichen Technologien gemäß dem Stand der Technik beinhaltet meist folgendes:
Entfernen von im flüssigen Metall befindlichen Reaktionsprodukten und/oder Verunreinigungen und/oder Schlacken und/ oder einzelner/mehrerer Elemente.

Bekannt ist in diesem Zusammenhang die Verwendung zum Beispiel von Filtern, die Bereitstellung von verweilzeiten zum Absetzen, die Behandlung durch mit den Verunreinigungen reagierenden Zusätzen, der Einsatz von physikalischen Abtrennverfahren wie z.B. Spülen, Anlegen von Vakuum, etc. in einem oder mehreren Schritten, in Kombination mit obigen Technologien oder in jeweiliger Einzelanwendung dieser Technologien, um die gewünschten Raffinationseffekte zu erreichen.

Bekannt geworden sind diese Verfahren und haben breiteste Anwendung gefunden bei der Behandlung von Aluminium und Stahl sowie deren Legierungen, während sie in der Kupferindustrie nur teilweise benutzt werden.

Bei der Herstellung von Kupfer wird seit alters her das Polen mit Baumstämmen und mit reduzierenden Gasen zur Entfernung des Sauerstoffgehaltes allgemein angewendet. Ebenfalls bekannt ist der Zusatz von reduzierenden Elementen wie z.B. Phosphor und Lithium oder Bor in Form von z.B.

Mutterlegierungen. Ebenso werden Filter, Schlackesümpfe, Vacuumkammern/-öfen und / oder Absetzzeiten verwendet, um das Metall zu säubern.

Alle oben aufgeführten Verfahren werden beim Kupfer zur verminderung sehr hoher Gehalte (z.B. größer als 200 - 2000 ppm) an Verunreinigungen und/oder Sauerstoff angewendet und weit verbreitet genutzt. Ebenfalls ist es bekannt, daß Desoxydationsrnittel wie z.B. Phosphor zugleich auch als Legierungselement zur Erzielung bestimmter Materialeigenschaften verwendet werden.

Zur Herstellung sehr sauberer Küpfermaterialien wird fast durchgehend als Basismaterial elektrolytisch raffiniertes Kupfer (Kathoden) eingesetzt, dessen Verunreinigungshiveau durch die vorangegangenen Raffinationsschritte (thermisch und chemisch) bei international börsenregistrierten Sorten unter 100 ppm liegt.

Bei den sich dann immer anschließenden weiteren thermischen verarbeitungsschritten durch Schmelzen und Gießen wird durch weitere verfahrensschritte, zum Teil durch die oben aufgeführten Technologien, der Verunreinigungsgehalt und/oder der Sauerstoffgehalt weiter vermindert, bzw. der durch das Schmelzen und Gießen verursachte oder noch vorhandene verunreinigungspegel eliminiert.

So wird beispielsweise als diskontinuierliches oder kontinuierliches Standardverfahren zur Verringerung des Sauerstoffgehaltes unter 5 bis 15 ppm das elektrische Einschmelzen von Kupferkathoden eingesetzt, wobei die Kathoden zusätzlich bei einigen Verfahren vorher zur. Erhöhung der Schmelzleistung oder zu der Entfernung anhaftender/eingeschlossener Verunreinigungen auf bis 950°C via Gasbrenner erhitzt werden.

Das Einschmelzen erfolgt dann in einem mit Holzkohle und / oder reduzierendem, weitgehend wasserstoffreien Schutzgas versehenem Elektroofen, vorzugsweise in Induktionsöfen. Anschließend erfolgt ein Überführen des flüssigen Kupfers durch eine, sofern nötig, elektrisch beheizte und ebenfalls mit Reduktions-/Schutzgas gefluteten Rinne in einen Warmhalte-/ Puffer-/ Absetz- Ofen, ebenfalls meist als Induktionsofen ausgebildet, der auch wieder mit Holzkohle abgedeckt und / oder mit Reduktions-/Schutzgas geflutet ist. Nach dem Verlassen dieses Ofens wird die Schmelze über eine, sofern nötig, ebenfalls elektrisch beheizte und mit Reduktions-/Schutzgas geflutete Rinne in einen elektrisch geheizten Tundish überführt, der ebenfalls mit Holzkohle abgedeckt und / oder mit Reduktions-/Schutzgas geflutet ist. Aus dem Tundish gelangt das flüssige Metall meist über ein im Boden angebrachtes keramisches Ventil in die z.T. ebenfalls mit Reduktions-/Schutzgas und / oder zum Beispiel mit Ruß abgedeckte Kokille, in der das Metall kontinuierlich erstarrt und kontinuierlich bzw. diskontinuierlich abgezogen wird.

Dieses beschriebene Standardverfahren basiert im wesentlichen auf einer reduzierenden Atmosphäre im Ofen und den Rinnen und insbesondere auf der großen Austauschfläche zwischen Metall und Reduktions/Schutzgas innerhalb der Überführung in den Rinnen und auf der langen Verweilzeit innerhalb des Ofens. Innerhalb und neben diesem Standardverfahren sind auch Verfahren bekannt, die zum Teil die obigen Verfahrensschritte ohne oder nur zum Teil mit Reduktions-/Schutzgas betreiben. Ebenfalls bekannt sind Verfahren, die lediglich über lange verweilzeiten des flüssigen Metalls in einem Induktionsofen unter Holzkohleabdeckung niedrige Sauerstoffgehalte zu erzielen suchen.

Weiter sind Verfahren bekannt, die zusätzlich und /oder zu dem obigen Standardverfahren bzw. zu dessen Modifikationen die Behandlung des flüssigen Metalls durch Vakuum vornehmen.

Aus der DE-OS 36 40 753 ist es bereits bekannt, zum Entfernen von Sauerstoff aus einer Kupferschmelze ein Gemisch aus einem gasförmigen Kohlenwasserstoff und einem inerten Gas in die Kupferschmelze einzublasen. Das Einblasen kann durch Verwendung eines porösen ziegels oder durch verwendung einer speziellen Düse erfolgen.

Aus der DE-OS 20 19 538 sind ein weiters Verfahren und eine Vorrichtung zum Entgasen und Reinigen von Metallschmelzen bekannt. Insbesondere wird die Verminderung des Sauerstoffanteils einer Kupferschmelze bei Verwendung von Spülsteinen beschrieben, aus denen ein Inertgas austritt, das in der Kupferschmelze aufsteigt. Dem Inertgas können reduzierende oder oxydierende Gase beigegeben sein.

Die Temperierung einer Kupferschmelze während des Schmelztrasportes aus einem Schachtoffen ist schon aus JP-A-53064617 bekannt geworden.

Die Vorrichtungen und die verfahren gemäß dem Stand der Technik sind nicht in ausreichender Weise dafür geeignet, reproduzierbar und mit ausreichender Produktionsgeschwindigkeit sowie angemessenen Kosten bei der Verfahrensdurchführung den Sauerstoffgehalt der Metallschmelze auf einen Anteil von weniger als 5 ppm zu vermindern.

Aufgabe der vorliegenden Erfindung ist es deshalb, ein verfahren der einleitend genannten Art derart anzugeben, daß bei großtechnischer Anwendung ein vorgegebener Sauerstoffgehalt reproduzierbar und zu angemessenen und geringeren Kosten gegenüber dem Stand der Technik wie oben geschildert, erreicht werden kann.

Diese Aufgabe wird gemäß den Gegenstände von Anspruch 1 bis 3 gelöst. Das Kupfer zunächst in einem gasgefeuerten Schachtofen geschmolzen sowie anschließend über eine ebenfalls gasgefeuerte Rinne zu einem Behandlungsofen geleitet wird.

Als Schachtofen kann eine Vorrichtung gemäß der DE 2 517 957 C 2 verwendet werden.

Dabei tritt sowohl im Bereich der Rinne beziehungsweise im Bereich des Behandlungsofens das Spülgas durch Ausströmen aus den Spülsteinen von unten durch die Kupferschmelze aus, wobei aus mindestens einem der Spülsteine das Spülgas in einer Zusammensetzung mit 30 % bis 70 % Reduktionsgas und 70 % bis 30 % Inertgas ausströmt. Der Schachtofen ist derart ausgestaltet, daß kontinuierlich Kupfer mit geringen Sauer- wie Wasserstoff und Gasgehalten geschmolzen und an die Rinne übergeben wird.

weitere Aufgabe der vorliegenden Erfindung ist es, eine Vorrichtung der einleitend genannten Art derart zu konstruieren, daß eine Verminderung des Sauerstoffgehaltes der Kupferschmelze in einem kontinuierlichen Prozeß und mit angemessener Produktionsgeschwindigkeit durchgeführt werden kann.

Diese Aufgabe wird dadurch gelöst, daß im Bereich des Bodens und der Seiten sowie im Auslaufbereich des Behandlungsofens Spülsteine so angeordnet sind, daß vom aufsteigenden Spülgas eine Vertikalströmung innerhalb der Kupferschmelze ausgebildet ist, wobei zusätzlich der Behandlungsofen ein in sich völlig geschlossenes System mit kontrollierten Bedingungen für Metall und Gase bildet.

Grundsätzlich sind das Verfahren und die Vorrichtung dafür geeignet, im vollen Umfang kontinuierlich betrieben zu werden. Das Vergießen der Kupferschmelze kann in Abhängigkeit von den verwendeten Behandlungsöfen auch diskontinuierlich durchgeführt werden. Insbesondere ist daran gedacht, das Ausgangsmaterial zunächst in einem kostengünstigen gasgefeuerten Schachtofen einzuschmelzen.

Durch das erfindungsgemäße Verfahren und die erfindungsgemäße Vorrichtung ist es möglich, eine kontinuierliche Erzeugung von Kupfer mit einem Sauerstoffanteil von kleiner als 5 ppm und mit einer Dichte größer als 8,9 herzustellen. Es werden sowohl die Investitionskosten für die Herstellung der Fertigungsanlage als auch die Betriebskosten in DM/t bei der Durchführung des Verfahrens gegenüber dem Stand der Technik gesenkt.

In der Zeichnung sind Ausführungsbeispiele der Erfindung schematisch dargestellt. Es zeigen:
Figur 1
   einen Querschnitt durch einen Behandlungsofen und
Figur 2
   ein Blockschaltbild zur Veranschaulichung des Materialflusses.

Aus der schematischen Querschnittdarstellung in Figur 1 ist erkennbar, daß die verfahrenstechnische Behandlung der Kupferschmelze innerhalb eines Behandlungsofens (1) erfolgt. Der Behandlungsofen (1) ist mit einem Einlaufteil (2) sowie einem Ausgußteil (3) versehen. Die Kupferschmelze wird vorzugsweise über einen Zulauf (4) von oben in das Einlaufteil (2) überführt. Innerhalb des Einlaufteils (2) wird eine Pegelhöhe der Schmelze derart vorgesehen, daß in lotrechter Richtung oberhalb eines Füllpegels (5) ein Freiraum (6) zwischen der Schmelze und einem Einlaufdeckel (7) verbleibt. Die Schmelze ist innerhalb des Einlaufteils (2) mit einer Deckschicht (8) versehen, die beispielsweise aus Ruß oder Holzkohle ausgebildet sein kann. Der Zulauf (4) erstreckt sich in lotrechter Richtung bis in die Schmelze hinein, so daß die Zuführung der Schmelze unterhalb der Deckschicht (8) erfolgt. Bei der dargestellten Ausführungsform ist im Bereich eines Einlaufbodens (9) ein oder mehrere Einlaufspülstein/e (10) angeordnet, aus dem das Spülgasgemisch für die Reduzierung des Sauerstoffgehaltes der Schmelze aufsteigt.

Das Einlaufteil (2) ist mit einem verbindungskanal (11) zum Mittelteil (12) des Behandlungsofens (1) gekoppelt. Der Verbindungskanal (11) erstreckt sich unterhalb des Füllstandes der Schmelze im Behandlungsofen (1). Insbesondere ist daran gedacht, den Verbindungskanal (11) unmittelbar oberhalb des Einlaufbodens (9) anzuordnen und eine obere Begrenzung des verbindungskanals (11) mit einem Abstand zum Einlaufboden (9) derart zu lokalisieren, daß der Einlaufkanal (11) in lotrechter Richtung nach oben etwa auf der halben Füllstandshöhe der Schmelze innerhalb des Einlaufteils (2) begrenzt ist.

Im Bereich des Mittelteiles (12) ist eine tiegelartige oder tunnelartige Vertiefung (13) vorgesehen, in die die Schmelze einströmt. Gemäß der Ausführungsform in Figur 1 ist insbesondere daran gedacht, im Bereich eines Eingangs (14) des Mittelteiles (12) einen Eingangsboden (15) auf einer Höhe anzuordnen, der etwa der Höhe oder einem tieferen Niveau des Einlaufbodens (9) des Einlaufteiles (2) entspricht. Im Bereich des Eingangsbodens (15) bzw. oberhalb des Eingangsbodens (15) kann ein oder mehrere Spülstein/e (16) positioniert werden.

Die Schmelze innerhalb des Mittelteils (12) kann ebenfalls mit einer Deckschicht (8) versehen sein.

Oberhalb der Deckschicht (8) ist ein Gassammelraum (17) angeordnet, der in lotrechter Richtung nach oben von einem Ofendeckel (18) begrenzt ist. Der Ofendeckel (18) weist einen Gasauslaß (19) auf.

Im Bereich eines Bodens (20) des Mittelteils (12) ist ein oder mehrere Spülstein/e (21) angeordnet. Der/Die Spülstein/e (21) ist/sind vorzugsweise derart plaziert, daß von aufsteigenden Gasblasen eine Strömung der Schmelze innerhalb der vertiefung (13) derart erzeugt wird, daß in einem mittleren Bereich die Strömungsrichtung in lotrechter Richtung nach oben weist und in Randbereichen eine Strömungsrichtung in lotrechter Richtung nach unten realisiert ist. Diese Strömungsrichtungen werden z.B. durch elektrische Felder bzw, Induktoren verstärkt so umgelenkt, daß die Austauschreaktionen zwischen Spülstein und Schmelze verstärkt/verlängert werden. ,Hierdurch wird gewährleistet, daß in den Bereich des Mittelteiles (2) einströmende Schmelze zunächst in Richtung auf den Boden (20) geleitet wird und daß hierdurch ein ausreichender Kontakt mit dem aus dem Spülstein (en) (21) ausströmenden Spülgas sichergestellt ist. Die ausgebildete Strömung kann ggf. durch eine vorgesehene elektrische Heizung noch unterstützt werden.

Das Mittelteil (12) ist über einem Ausströmkanal (22) mit dem Ausgußteil (3) verbunden. Der Ausströmkanal (22) weist eine Höhenlokalisierung ähnlich wie der Verbindungskanal (11) auf. Eine obere Höhenbegrenzung des Ausströmkanals (22) ist etwa auf einer halben Füllstandshöhe der Schmelze innerhalb des Ausgußteils (3) vorgesehen. Im Bereich eines Kanalbodens (23) des Ausströmkanals (22) kann/können ein oder mehrere Spülstein/e (24) angeordnet sein.

Im Bereich eines Überganges des Mittelteiles (12) in den Ausströmkanal (22) ist ein Ausgangsboden (25) vorgesehen, der sich etwa auf einer gleichen Höhe wie der Kanalboden (23) sowie der Eingangsboden (15) erstreckt. Im Bereich des Ausgangsbodens (25) bzw. oberhalb des Ausgangsbodens (25) kann/können ein oder mehrere Spülstein/e (26) plaziert sein.

Auch innerhalb des Ausgußteiles (3) kann die Schmelze mit einer Deckschicht (8) versehen sein und oberhalb der Deckschicht (8) ist zwischen einem Ausgußdeckel (27) und dem Füllpegel ein Freiraum (28) vorgesehen. Im Bereich eines Ausgußbodens (29) ist eine Ausgußöffnung (30) zur Ableitung der Schmelze angeordnet.

In der stark schematisierten Darstellung in Figur 2 ist veranschaulicht, daß das zu schmelzende Ausgangsmaterial (31) zunächst einem Schmelzofen (32) zugeführt wird und anschließend über eine Rinne (33) in den Bereich des Behandlungsofens (1) transportiert wird. Eine Beaufschlagung mit Spülgas kann sowohl im Bereich der Rinne (33) als auch im Bereich des Einlaufteiles (2), des Ausgußteiles (3) sowie des Mittelteiles (12) erfolgen. Eingezeichnet sind jeweils Zuleitungen (35) für das Spülgas.

Das Einschmelzen mit Gas im Schachtofen, dessen Schacht wie ein Wärmetauscher wirkt, ist wesentlich effizienter und damit energiesparender als das Einschmelzen mittels Strom bei den Induktionsöfen der Standardverfahren.

Das derart erschmolzene und bereits voreingestellte (u.a. bezüglich Sauerstoff, gesamter Gasgehalt und Verunreinigungen) flüssige Metall gelangt kontinuierlich aus dem Stichloch in die gasbefeuerte Rinne (33), die in ähnlicher Weise wie der Kathodenschachtofen gesteuert und ausgerüstet ist.

Aus der gasbefeuerten und/oder elektrisch beheizten und abgedeckten und/oder geschlossenen Rinne (33) gelangt das Kupfer in den Behandlungsofen (1), der zugleich Gießofen sein kann.

Innerhalb der Rinnenlänge können neben dem Schlackesumpf weitere Sümpfe angeordnet sein, die durch Induktoren beheizt sind und in denen im Boden und/oder von oben Spülsteine so angeordnet sind, daß in diesen Sümpfen eine innige Mischung des flüssigen Metalls mit den Spülgasen stattfindet. Diese Sümpfe sind entweder im direkten Durchlauf oder über Syphons mit der Rinne (33) verbunden.

Die oben genannten Induktoren können Rinneninduktoren wie auch Tiegelinduktoren sein. Die Rinne (33) kann ortsfest oder beweglich angeordnet sein, je nach Verwendung einer oder mehrerer Behandlungs-/Gießöfen.

Das Überführen mit Gasheizung ist wie das Einschmelzen wesentlicher effizienter und damit energiesparender als das Überführen bei den vollständig elektrisch beheizten Rinnen (33) des Standardverfahrens.

Der Behandlungsofen (1) ist vorzugsweise ein in sich geschlossenes, feuerfest ausgemauertes Gefäß. Dieses kann ortsfest oder beweglich angeordnet sein, weiterhin nur einfach oder mehrfach vorhanden sein, je nach Gießtechnologie und/oder Leistungsauslegung.

Das in den Behandlungsofen (1) kommende vorbehandelte flüssige Kupfer wird aus der Rinne (33) z.B. über einen Bodenablauf unter Bad oder im flachen Zufluß in den mit Reduktionsmitteln, z.B. Holzkohle abgedeckten und mit Deckeln gegen die Atmosphäre abgedichteten Einlaufbereich (2) des Behandlungsofens eingeleitet.

Der Boden (9) und/oder die Seiten und/oder die Deckel (7) des Einlaufteiles (2) sind mit Spüldüsen so ausgerüstet, daß eine innige vermischung des einlaufenden Kupfers mit Spülgas gewährleistet ist. Das Einlaufteil (2) kann ebenfalls - abhängig von seinem Fassungsvermögen - mit Induktoren wie in der Rinne (33) versehen sein.

Das so weiter behandelte flüssige Kupfer gelangt vom Einlaufteil (2) direkt oder über einen Syphon zum Mittelteil (12) des Behandlungsofens (1). Dieser Teil des Ofens ist ebenfalls gegen die Atmosphäre mit einem Deckel (18) abgedichtet und das Metallband darin ist mit Reduktionsmitteln, z.B. Russ, abgedeckt. Der Boden (20) und/oder die Seiten und/oder die Eingangs- und Ausgangsbereiche des Mittelteils (12) sind mit Spüldüsen so ausgerüstet, daß eine innige Vermischung des einlaufenden Kupfers mit dem Spülgas gewährleistet ist.

Zusätzlich ist der Boden (20) mit einem oder mehreren Induktor/en und/oder einem elektromagnetischen Rührer versehen, so daß die Schmelze zusätzlich bewegt wird und hierdurch eine innige vermischung mit den Spülgasen, mit dem beim z.B. kontinuierlichen Betrieb ein- und auslaufenden Kupfer sowie mit der Holzkohleabdeckung stattfindet und, soweit erforderlich, die Schmelze im Behandlungsofen (1) auf der erforderlichen Abgießtemperatur gehalten bzw. auf diese gebracht wird.

Vom Mittelteil (12) gelangt die Schmelze direkt oder über einen Syphon zum Ausgußteil (3), welches ebenfalls mit Reduktionsmitteln, z.B. mit Holzkohle, abgedeckt und mit Deckeln (27) gegen die Atmosphäre abgedichtet ist.

Je nach Konstruktion können im Ausgußteil (3) ebenfalls Spülsteine und Induktoren ähnlich wie beim Eingußteil (2) installiert sein. Die Schmelze gelangt dann unter Bad über ein keramisches Ventil und ein keramisches Rohr inkl. Düse unter Bad in die Kokille/Kokillen.

Je nach Gießverfahren kann die Kokille auch direkt an den Ausgußteil (3) unter Bad angeflanscht sein, so daß dann das oben erwähnte keramische Ventil entfällt. Ist die Kokille über Bad angeflanscht, so kann z.B. zwischen Ausgußteil (3) und Kokille eine entsprechende mechanische oder elektromagnetische Pumpe in geschlossener Ausführung installiert werden, oder bei in sich geschlossener Kokille wird nach bekanntem Verfahren die Schmelze durch den erstarrten Strang in die Kokille gezogen.

Die nicht angeflanschte Kokille und das im Oberteil der Kokille flüssige Metall wird z.B. durch Schutzgas oder/und durch Ruß und/oder durch Ruß - Holzkohlegemische gegen die Atmosphäre abgedeckt.

Angeflanschte wie nicht angeflanschte Kokillen werden an ihrem Metallaustrittsende ebenfalls gegen die Atmosphäre mit Schutzgas abgedeckt. Das Metall ist jetzt erstarrt, aber noch heiß.

Das in der Rinne (33), in dem Behandlungsofen (1) und bei der Kokille verwendete Schutzgas besteht im wesentlichen aus Inertgas wie z.B. Argon, Stickstoff und aus CO/CO2 - Gemischen, wobei sich Mischverhältnisse von Inertgas von 100% bis 70% je nach Einblasort und von CO/CO2 von o% bis 30% je nach Einblasort bei der Anwendung nach dem beschriebenen Verfahren als für den erfindungsgemäßen Zweck als effektiv erwiesen haben.

Generell ist es zweckmäßig, am Gesamtgasvolumen aus Reduktionsgas und Inertgas im Bereich der Spülsteine einen Anteil des Reduktionsgases im Bereich von 40% bis 60% vorzusehen. Typischerweise beträgt der Anteil des Reduktionsgases etwa 50%. Sämtliche oben genannte Anteile stellen volumenanteile dar.

Der Anteil des Reduktionsgases in der Ofenatmosphäre sollte im Bereich von 10% bis 40% liegen. Typischerweise beträgt der Anteil etwa 20%. Der Anteil oxidierender Gasbestandteile in der Ofenatmosphäre beträgt etwa 0% bis 10%. Typischerweise liegt ein Anteil von 5% vor.

Die Spülsteine, ihre innere Ausbildung und ihre Anordnung in der feuerfesten Ausmauerung bzw. in den Deckeln und damit mit ihrer darüberliegenden Badhöhe bzw. ihrer Einblastiefe sowie ihre örtliche Verteilung und Anzahl in der Rinne (33) und im Behandlungsofen (1) richtet sich nach den jeweilig vorhandenen bzw. auszulegenden Parametern.

## Patentansprüche

1. Verfahren zur Verminderung des Sauerstoffgehaltes einer Kupferschmelze, bei dem in einem in lotrechter Richtung unteren Bereich der Kupferschmelze mindestens ein Spülstein angeordnet wird, aus dem mindestens ein Spülgas austritt, das in der Kupferschmelze aufsteigt, wobei das Kupfer zunächst in einem Schachtofen geschmolzen sowie anschließend über eine Transportrinne zu einem Behandlungsofen geleitet wird, **dadurch gekennzeichnet, daß** sowohl im Bereich der Transportrinne als auch im Bereich des Behandlungsofens das Spülgas durch Ausströmen aus den Spülsteinen in der Kupferschmelze aufsteigt und daß aus mindestens einem der Spülsteine das Spülgas in einer Zusammensetzung mit 30% bis 70% Reduktionsgas und 70% bis 30% Inertgas ausströmt und daß die Schmelze im Behandlungsofen elektrisch beheizt und vertikal bewegt wird.

2. Verfahren nach Anspruch 1, **dadurch gekennzeichnet, daß** das Spülgas in einer Zusammensetzung mit 40% bis 60% Reduktionsgas und 60% und 40% Inertgas angewendet wird.

3. Verfahren nach Anspruch 1 oder 2, **dadurch gekennzeichnet, daß** das Spülgas in einer Zusammensetzung mit etwa 50% Reduktionsgas und etwa 50% Inertgas angewendet wird.

4. verfahren nach einem der Ansprüche 1 bis 3, **dadurch gekennzeichnet, daß** die Kupferschmelze im Behandlungsofen (1) von einer Induktionsheizung temperiert und gerührt wird.

5. Verfahren nach einem der Ansprüche 1 bis 4, **dadurch gekennzeichnet, daß** die Kupferschmelze im Bereich einer Rinne (33) zwischen dem Schmelzofen und dem Behandlungsofen (1) induktiv erwärmt und gerührt wird.

6. Verfahren nach einem der Ansprüche 1 bis 5, **dadurch gekennzeichnet, daß** die Schmelze im Behandlungsofen (1) und/oder der Rinne (33) von einer Deckschicht (8) bedeckt wird, die Kohlenstoff enthält.

7. Verfahren nach einem der Ansprüche 1 bis 6, **dadurch gekennzeichnet, daß** das Reduktionsgas mit einem Anteil an Kohlenmonoxid versehen wird.

8. Verfahren nach einem der Ansprüche 1 bis 7, **dadurch gekennzeichnet, daß** das Reduktionsgas mit einem Anteil von Kohlendioxid versehen wird.

9. Verfahren nach einem der Ansprüche 1 bis 7, **dadurch gekennzeichnet, daß** für die Spülsteine ein Material mit Anteilen an Al₂O₃ , SiC, SiO₂, sowie MgO verwendet wird.

10. verfahren nach einem der Ansprüche 1 bis 7, **dadurch gekennzeichnet, daß** als Spülsteine ein poröses Material verwendet wird.

11. Verfahren nach einem der Ansprüche 1 bis 7, **dadurch gekennzeichnet, daß** innerhalb eines Mittelteiles (12) des Behandlungsofens (1) in lotrechter Richtung eine Strömung innerhalb der Kupferschmelze generiert wird.

12. Verfahren nach einem der Ansprüche 1 bis 7, **dadurch gekennzeichnet, daß** die Strömung in der Kupferschmelze bereichsweise in lotrechter Richtung nach oben und bereichsweise in lotrechter Richtung nach unten orientiert ist.

13. Vorrichtung zur Verminderung des Sauerstoffgehaltes einer Kupferschmelze, die im wesentlichen einen Behandlungsofen (1) sowie eine Transportrinne für die Kupferschmelze aufweist, wobei der Behandlungsofen (1) einen Einlauf (2), ein Mittelteil (12) sowie einen Ausguß (3) aufweist und bei der zur Temperierung der Kupferschmelze mindestens ein Induktor verwendet ist, sowie bei der im Bereich eines Bodens (20) des Mittelteils (12) mindestens ein Spülstein (21) angeordnet ist und das Mittelteil (12) eine Querschnittgestaltung derart aufweist, daß vom aufsteigenden Spülgas eine Vertikalströmung innerhalb der Kupferschmelze ausgebildet ist, **dadurch gekennzeichnet, daß** ein verbindungskanal (11) zwischen dem Mittelteil (12) und dem Einlaufteil (2) unterhalb eines Schmelzpegels angeordnet ist und daß der Induktor als Induktionsheizung zum Temperieren und Rühren der Kupferschmelze derart angeordnet ist, daß eine vom Induktor erzeugte Strömungsrichtung der Schmelze in einem mittleren Bereich des Mittelteiles (12) in lotrechter Richtung nach oben und in Randbereichen in lotrechter Richtung nach unten orientiert ist.

14. Vorrichtung nach Anspruch 13, **dadurch gekennzeichnet, daß** im Bereich eines Überganges des Mittelteiles (12) zum Einlaufteil (2) mindestens ein Spülstein (16) angeordnet ist.

15. Vorrichtung nach Anspruch 13 oder 14, **dadurch gekennzeichnet, daß** im Bereich eines Überganges des Mittelteiles (12) zum Ausgußteil (3) mindestens ein Ausgangsspülstein (26) angeordnet ist.

16. Vorrichtung nach einem der Ansprüche 13 bis 15, **dadurch gekennzeichnet, daß** ein Ausströmkanal (2) zwischen dem Mittelteil (12) und dem Ausgußteil (3) unterhalb des Schmelzpegels angeordnet ist.

17. vorrichtung nach einem der Ansprüche 13 bis 16, **gekennzeichnet dadurch, daß** oberhalb der Schmelze im Mittelteil (12) ein Gassammelraum (17) angeordnet ist.

18. Vorrichtung nach einem der Ansprüche 13 bis 17, **dadurch gekennzeichnet, daß** oberhalb der Schmelze im Einlaufteil (2) ein Freiraum (6) angeordnet ist.

19. Vorrichtung nach einem der Ansprüche 13 bis 18, **dadurch gekennzeichnet, daß** oberhalb des Schmelzpegels im Ausgußteil (3) ein Freiraum (28) angeordnet ist.

20. Vorrichtung nach einem der Ansprüche 13 bis 19, **dadurch gekennzeichnet, daß** im Bereich des Ausströmkanals (22) zwischen dem Mittelteil (12) und dem Ausgußteil (3) mindestens ein Auslaßspülstein (24) angeordnet ist.

21. Vorrichtung nach einem der Ansprüche 13 bis 20, **dadurch gekennzeichnet, daß** der Behandlungsofen (1) mit mindestens einem magnetischen Rührer versehen ist.

22. Vorrichtung nach einem der Ansprüche 13 bis 21, **dadurch gekennzeichnet, daß** im Bereich einer Seitenwand des Behandlungsofens (1) mindestens ein Spülstein angeordnet ist.

## Claims

1. Process for reducing the oxygen content of a copper melt in which at least one sink is disposed in a lower region of the copper melt in the vertical direction, from which sink at least one flushing gas escapes and rises in the copper melt, wherein the copper is first melted in a blast furnace and is then conveyed via a conveyor trough to a treatment furnace, **characterized in that**, both in the region of the conveyor trough and in the region of the treatment furnace, the flushing gas rises in the copper melt as a result of discharging from the sinks and **in that** the flushing gas discharges from at least one of the sinks in a composition comprising 30% to 70% reducing gas and 70% to 30% inert gas and **in that** the melt in the treatment furnace is electrically heated and impelled vertically.

2. Process according to Claim 1, **characterized in that** the flushing gas is used in a composition comprising 40% to 60% reducing gas and 60% to 40% inert gas.

3. Process according to Claim 1 or 2, **characterized in that** the flushing gas is used in a composition comprising about 50% reducing gas and about 50% inert gas.

4. Process according to any one of Claims 1 to 3, **characterized in that** the copper melt in the treatment furnace (1) is heated and stirred by an induction heating system.

5. Process according to any one of Claims 1 to 4, **characterized in that** the copper melt is inductively heated and stirred in the region of a trough (33) between the melting furnace and the treatment furnace (1).

6. Process according to any one of Claims 1 to 5, **characterized in that** the melt in the treatment furnace (1') and/or the trough (33) is covered by a top layer (8) that contains carbon.

7. Process according to any one of Claims 1 to 6, **characterized in that** the reducing gas is provided with a proportion of carbon monoxide.

8. Process according to any one of Claims 1 to 7, **characterized in that** the reducing gas is provided with a proportion of carbon dioxide.

9. Process according to any one of Claims 1 to 7, **characterized in that** a material containing proportions of Al₂O₃, SiC, SiO₂ and MgO is used for the sinks.

10. Process according to any one of Claims 1 to 7, **characterized in that** a porous material is used as sinks.

11. Process according to any one of Claims 1 to 7, **characterized in that** a flow inside the copper melt is generated in the vertical direction inside a central section (12) of the treatment furnace (1).

12. Process according to any one of Claims 1 to 7, **characterized in that** the flow in the copper melt is in places oriented upwards in the vertical direction and is in places oriented downwards in the vertical direction.

13. Device for reducing the oxygen content of a copper melt, which device essentially comprises a treatment furnace (1) and also a conveyor trough for the copper melt, wherein the treatment furnace (1) comprises an inlet (2), a central section (12) and also a drain (3), and in which device at least one inductor is used to heat the copper melt, and also in which device at least one sink (21) is disposed in the region of a bottom (20) of the central section (12) and the central section (12) has a cross-sectional design that is such that a vertical flow is formed by the rising flushing gas inside the copper melt, **characterized in that** a linking channel (11) is disposed below a melt level between the central section (12) and the inlet section (2) and **in that** the inductor is disposed as induction heater for heating and stirring the copper melt in such a way that a flow direction, generated by the inductor, of the melt is oriented upwards in the vertical direction in a central region of the central section (12) and is oriented downwards in the vertical direction in peripheral regions.

14. Device according to Claim 13, **characterized in that** at least one sink (16) is disposed in the region of a crossover of the central section (12) to the inlet section (2).

15. Device according to Claim 13 or 14, **characterized in that** at least one output sink (26) is disposed in the region of a crossover of the central section (12) to the drain section (3).

16. Device according to any one of Claims 13 to 15, **characterized in that** a discharge channel (2) is disposed below the melt level between the central section (12) and the discharge section (3).

17. Device according to any one of Claims 13 to 16, **characterized in that** a gas collection chamber (17) is disposed above the melt in the central section (12).

18. Device according to any one of Claims 13 to 17, **characterized in that** a free space (6) is disposed above the melt in the inlet section (2).

19. Device according to any one of Claims 13 to 18, **characterized in that** a free space (28) is disposed above the melt level in the drain section (3).

20. Device according to any one of Claims 13 to 19, **characterized in that** at least one outlet sink (24) is disposed in the region of the discharge channel (22) between the central section (12) and the drain section (3).

21. Device according to any one of Claims 13 to 20, **characterized in that** the treatment furnace (1) is provided with at least one magnetic stirrer.

22. Device according to any one of Claims 13 to 21, **characterized in that** at least one sink is disposed in the region of a sidewall of the treatment furnace (1).

## Revendications

1. Procédé pour diminuer la teneur en oxygène d'un bain de cuivre fondu, dans lequel au moins un bouchon poreux dont sort au moins un gaz de brassage qui remonte dans le bain de cuivre fondu est disposé dans la zone du bain de fusion de cuivre située dans le bas dans le sens vertical, le cuivre étant d'abord fondu dans un fourneau à cuve et étant ensuite conduit dans un four de traitement par une rigole de transport, **caractérisé en ce que** tant dans la zone de la rigole de transport que dans la zone du four de traitement, le gaz de brassage remonte dans le bain de cuivre fondu après être sorti des bouchons poreux, **en ce qu'**un gaz de brassage dont la composition contient de 30 à 70 % de gaz réducteur et de 70 à 30 % de gaz inerte sort d'au moins l'un des bouchons poreux et **en ce que** le bain de fusion est chauffé électriquement dans le four de traitement et est déplacé dans le sens vertical.

2. Procédé selon la revendication 1, **caractérisé en ce que** le gaz de brassage utilisé est composé de 40 à 60 % de gaz réducteur et de 60 à 40 % de gaz inerte.

3. Procédé selon les revendications 1 ou 2, **caractérisé en ce que** le gaz de brassage utilisé est composé d'environ 50 % de gaz réducteur et d'environ 50 % de gaz inerte.

4. Procédé selon l'une des revendications 1 à 3, **caractérisé en ce que** le bain de cuivre fondu présent dans le four de traitement (1) est maintenu à température et brassé par un chauffage par induction.

5. Procédé selon l'une des revendications 1 à 4, **caractérisé en ce que** dans la région d'une rigole (33) située entre le four de fusion et le four de traitement (1), le bain de cuivre fondu est réchauffé et brassé par induction.

6. Procédé selon l'une des revendications 1 à 5, **caractérisé en ce que** le bain de fusion du four de traitement (1) et/ou de la rigole (33) est recouvert par une couche de recouvrement (8) qui contient du carbone.

7. Procédé selon l'une des revendications 1 à 6, **caractérisé en ce que** le gaz réducteur contient une proportion de monoxyde de carbone.

8. Procédé selon l'une des revendications 1 à 7, **caractérisé en ce que** le gaz réducteur contient une proportion de dioxyde de carbone.

9. Procédé selon l'une des revendications 1 à 7, **caractérisé en ce que** pour les bouchons poreux, on utilise un matériau qui contient des proportions en Al₂O₃, SiC, SiO₂ ainsi que MgO.

10. Procédé selon l'une des revendications 1 à 7, **caractérisé en ce que** l'on utilise un matériau poreux pour les bouchons poreux.

11. Procédé selon l'une des revendications 1 à 7, **caractérisé en ce qu'**un écoulement dans la direction verticale est créé dans une partie centrale (12) du bain de fusion de cuivre du four de traitement (1).

12. Procédé selon l'une des revendications 1 à 7, **caractérisé en ce que** l'écoulement créé dans le bain de fusion de cuivre est créé dans certaines zones vers le haut dans la direction verticale et dans d'autres zones vers le bas dans la direction verticale.

13. Dispositif pour diminuer la teneur en oxygène d'un bain de cuivre fondu qui présente essentiellement un four de traitement (1) ainsi qu'une rigole de transport pour le cuivre fondu, le four de traitement (1) présentant une entrée (2), une partie centrale (12) ainsi qu'une busette de coulée (3), et dans lequel on utilise au moins un inducteur pour maintenir la température du bain de fusion de cuivre, et dans lequel est disposé, dans la zone d'un fond (20) de la partie centrale (12), au moins un bouchon poreux (21), et la partie centrale (12) présentant une section transversale de conception telle que le gaz de brassage en ascension forme, à l'intérieur du bain de cuivre fondu, un courant vertical, **caractérisé en ce qu'**un canal de liaison (11) est disposé entre la pièce centrale (12) et l'entrée (2), au-dessous d'un niveau de fusion et que l'inducteur est disposé, en tant que chauffage par induction pour tempérer et agiter le bain de cuivre fondu, de manière à ce que la direction d'écoulement de la fonte de cuivre, générée par l'inducteur, soit orientée verticalement, vers le haut, dans une zone centrale de la pièce centrale (12), et verticalement, vers le bas, dans les zones marginales.

14. Dispositif selon la revendication 13, **caractérisé en ce qu'**un bouchon poreux (16) est disposé dans une zone de transition entre la partie centrale (12) et la partie d'entrée (2).

15. Dispositif selon les revendications 13 ou 14, **caractérisé en ce qu'**au moins un bouchon poreux de sortie (26) est disposé dans une zone de transition entre la partie centrale (12) et la partie (3) qui contient la busette de coulée.

16. Dispositif selon l'une des revendications 13 à 15, **caractérisé en ce qu'**un canal de sortie (2) situé en dessous du niveau du bain de fusion est disposé entre la partie centrale (12) et la partie (3) de busette de coulée.

17. Dispositif selon l'une des revendications 13 à 16, **caractérisé en ce qu'**un espace (17) de collecte de gaz situé au-dessus du bain de fusion est disposé dans la partie centrale (12).

18. Dispositif selon l'une des revendications 13 à 17, **caractérisé en ce qu'**un espace libre (6) situé au-dessus du bain de fusion est disposé dans la pièce d'entrée (12).

19. Dispositif selon l'une des revendications 13 à 18, **caractérisé en ce qu'**un espace libre (28) situé au-dessus du niveau du bain de fusion est disposé dans la pièce (3) de busette de coulée.

20. Dispositif selon l'une des revendications 13 à 19, **caractérisé en ce qu'**au moins un bouchon poreux de sortie (24) est disposé dans la zone du canal de sortie (22) entre la partie centrale (12) et la pièce (3) de busette de coulée.

21. Dispositif selon l'une des revendications 13 à 20, **caractérisé en ce que** le four de traitement (1) est doté d'au moins un agitateur magnétique.

22. Dispositif selon l'une des revendications 13 à 21, **caractérisé en ce qu'**au moins un bouchon poreux est disposé dans la région d'une paroi latérale du four de traitement (1).
